# EUROPÄISCHE PATENTSCHRIFT

(11) **EP 1 304 396 B1**
(45) Veröffentlichungstag und Bekanntmachung des Hinweises auf die Patenterteilung: **06.04.2005**
(21) Anmeldenummer: 02019625.9
(22) Anmeldetag: 03.09.2002
(51) Int. Cl.: C23C 4/06, C23C 24/10, C22C 1/04

(54) **Beschichtungsverfahren**
Coating process
Procede de formation d'un revetement

(30) Priorität: 19.10.2001 DE 10151716
(43) Veröffentlichungstag der Anmeldung: 23.04.2003
(73) Patentinhaber: Bayerische Motoren Werke Aktiengesellschaft, 80809 München (DE)
(72) Erfinder: Wittmann, Markus, 84079 Bruckberg (DE); Mielsch, Götz, 80992 München (DE); Stothard, Nigel, Dr., 81929 München (DE)

(56) Entgegenhaltungen:
- US-A- 5 833 772
- PATENT ABSTRACTS OF JAPAN vol. 016, no. 584 (C-1013), 24. Dezember 1992 (1992-12-24) -& JP 04 235246 A (NIPPON CEMENT CO LTD), 24. August 1992 (1992-08-24)
- PATENT ABSTRACTS OF JAPAN vol. 017, no. 382 (C-1085), 19. Juli 1993 (1993-07-19) -& JP 05 065572 A (HONDA MOTOR CO LTD), 19. März 1993 (1993-03-19)

## Beschreibung

Die Erfindung betrifft ein Verfahren zur Beschichtung eines aus einer Aluminium-Legierung bestehenden Bauteiles, insbesondere des Ventilsitzbereiches eines Zylinderkopfes einer Brennkraftmaschine.

Um den hochbelasteten Ventilsitzbereich eines insbesondere aus einer Aluminium-Legierung bestehenden Zylinderkopfes insbesondere hinsichtlich Festigkeit, Belastbarkeit und Abrieb- und Verschleißfestigkeit zu optimieren, ist es bekannt, entsprechend belastbare Ventilsitzringe einzusetzen. Beispielsweise beschreibt die DE 197 21 406 A1 einen Ventilsitz, welcher in einen Zylinderkopf aus Aluminium oder einer Aluminiumlegierung eingefügt und/oder mit diesen verbunden ist.

Es hat sich jedoch herausgestellt, dass die Verbindung zwischen Ventilsitz und Zylinderkopf insbesondere aufgrund großer Temperaturschwankungen über einen weiten Bereich und der damit einher gehenden Wärmeausdehnung sowie der hohen Belastung sehr kritisch ist, sodass man dazu übergegangen ist, anstelle von Ventilsitzringen eine direkte Beschichtung der Sitzfläche am Zylinderkopf vorzunehmen.

In diesem Zusammenhang wird auf die EP 843 022 A1 verwiesen, die sich auf ein Verfahren zur Bildung eines Ventilsitzes mittels thermischem Spritzbeschichten bezieht.

Nach wie vor ist insbesondere der Wärmeübergang zwischen Zylinderkopf und Ventilsitz in bezug auf die Hochtemperaturbetriebsfestigkeit sehr kritisch. Hinzu kommt eine sehr hohe Neigung der eingesetzten Ventilsitzmaterialien zur Rissbildung. Besonders schwer wiegen diese Nachteile bei Hochleistungsmotoren sowie bei Fahrzeugen, denen die Schmierwirkung des flüssigen Treibstoffes fehlt - wie beispielsweise bei Gas-/Wasserstofffahrzeugen- da hier besondere, extreme Belastungen bezüglich Temperatur und Verschleiß vorherrschen.

Aufgabe der Erfindung ist es, ein Verfahren zur Aufbringung eines Beschichtungswerkstoffs bereitzustellen, wodurch unter Vermeidung der genannten Nachteile ein Ventilsitzbereich mit einer besonderen Härte ohne Neigung zur Rissbildung bereitgestellt wird. Die erzeugte Beschichtung soll eine gute Verschleißbeständigkeit bei hohen Temperaturen, eine hohe Härte und Festigkeit, eine gute Wärmeleitfähigkeit und Schmierwirkung aufweisen.

Die Lösung der Aufgabe erfolgt gemäß den Merkmalen des Patentanspruchs 1, wobei unter Verwendung eines Legierungspulvers, das 10-70 gew.-%, insbesondere 20-50 gew.-% Silizium (Si) sowie 5-50 gew.-%, insbesondere 10-40 gew.-% Titan (Ti), Rest Aluminium (Al) und gegebenenfalls bis zu 25 gew.-%, insbesondere 1-15 gew.-% Nickel (Ni) und/oder bis zu 20 gew.-%, insbesondere 1-10 gew.-% Kupfer (Cu), und gegebenenfalls Bornitrit (BN), Graphit, B₂O₃ und/oder Co/Cr₂O₂ gewichtsanteilig mit zusammen bis zu 20 %, insbesondere mit 5-10 %, und gegebenenfalls SiC und/oder B₄C gewichtsanteilig mit zusammen bis zu 30 %, insbesondere 5-20 %, enthält, mittels eines Hochenergiestrahls, insbesondere eines Laserstrahls, das Legierungspulver zumindest teilweise von der festen in die schmelzflüssige Phase umgewandelt und in einem Schmelzbad auf die Bauteiloberfläche auf-/eingebracht wird, worauf sich beim folgenden Erstarrungsprozess in der Gefügegrundmatrix eine hochschmelzende intermetallische Al-Ti Phase mit eingelagerten Si-Partikeln ausbildet.

Vorteilhafte Weiterbildungen des erfindungsgemäßen Verfahrens sind Gegenstand der Unteransprüche 2 bis 4.

Als besonders günstig hat es sich herausgestellt, wenn das Legierungspulver mittels einer geeigneten eine Düse umfassenden Pulverfördereinrichtung, welche mit dem Laserstrahl zusammenwirkt, auf die Bauteiloberfläche aufgebracht wird, indem das Pulver im Laserstrahl oder zumindest in dessen Nähe wenigstens teilweise aufgeschmolzen wird. Zweckmäßigerweise wird das Bauteil während des Beschichtens gekühlt und die Beschichtung erfolgt unter Schutzgasatmosphäre.

Nachfolgend wird ein besonders bevorzugtes Ausführungsbeispiel der Erfindung unter Bezugnahme auf Figuren näher beschrieben. Dabei zeigen
- Fig. 1: ein Schliffbild eines Gefüges mit hohem Si-Anteil unter Verwendung eines herkömmlichen Legierungspulvers,
- Fig. 2: ein Schliffbild eines Gefüges mit hohem Si-Anteil unter Verwendung des erfindungsgemäßen Verfahrens,
- Fig. 3: schematisch und beispielhaft die Aufbringung des Legierungspulvers auf den Ventilsitzbereich eines Zylinderkopfes.

Fig. 1 zeigt ein Schliffbild eines unter Verwendung eines Aluminium-Silizium-Pulvers beschichteten Bauteils aus einer Aluminiumlegierung. Gemäß dem Stand der Technik wird diese Art der Beschichtung verwendet, um insbesondere die Verschleißfestigkeit eines Aluminium-Bauteiles durch Einlegierung bzw. Aufbringung von Legierungselementen im Bereich der Oberfläche zu erhöhen. Verwendet wurde vorliegend ein Aluminium-Silizium-Pulver, welches in schmelzflüssigem Zustand ein-/aufgebracht wird, wobei bei einer sehr hohen Si-Beigabe sich bei Abkühlung das mit Fig. 1 gezeigte Gefüge ausbildet. Deutlich erkennbar sind die im Aluminiumgrundgefüge 10 eingebetteten stangen-/lamellenartigen Siliziumkristalle 12a, 12b, 12c. Angestrebt wird eine hohe Konzentration dieser Siliziumkristalle sowie deren feste Verankerung im Aluminiumgrundgefüge 10. Bei der vorliegenden hohen Siliziumkonzentration von ca. 60 gew. % bilden sich die Siliziumpartikel stangen-/lamellenartig mit einer Größe von bis zu mehreren 100 µm aus. Dies bedingt ein sehr nachteiliges Werkstoffverhalten. Der auf diese Weise beschichtete Bereich ist sehr spröde und neigt zur Rissbildung. Einem gewünschten hohen Si-Anteil steht die nachteilige Ausbildung großer, stangen-/lamellenartiger Siliziumkristalle entgegen.

Ein Schliffbild eines mittels des erfindungsgemäßen Verfahrens erzeugten Gefüges zeigt Fig. 2. Das Legierungspulver enthält im vorliegenden Ausführungsbeispiel neben dem Basiselement Aluminium einen sehr hohen Siliziumanteil von ca. 62 gew.-% sowie ca. 20 gew.-% Titan. Zur Herstellung des Legierungspulvers wird eine Metalllegierung mit der entsprechenden Zusammensetzung zu Pulver verarbeitet, ggf. kann es auch vorteilhaft sein, Legierungspulver verschiedener Zusammensetzung zu mischen, so dass ein Legierungspulver mit der gewünschten Zusammensetzung entsteht.

Unter Einfluss des Legierungselementes Titan (Ti) bilden sich in der Grundmatrix 20 Al-Ti-Phasen. Besonders bevorzugt wird die Ausbildung hochschmelzender Al-Ti-Phasen, wie beispielsweise Al₃Ti, deren Schmelzpunkt bei ca. 1.340°C liegt. In dieser sehr robusten Grundmatrix 20 sind Siliziumpartikel 22 eingelagert, wobei das Legierungselement Titan weiterhin bei deren Abscheidung aus der Schmelze eine Kornverfeinerung bewirkt. Das in Fig. 2 gezeigte Schliffbild zeigt diese Grundmatrix 20 mit eingelagerten Siliziumpartikeln 22, wobei die Siliziumpartikel 22 trotz des hohen Siliziumanteils von ca. 60 Gew. % feinst dispersiert in einer Größe von nur ca. 20 µm insbesondere von 1 bis 5 µm vorliegen. Der Si-Anteil kann stark angehoben werden, ohne dass die sich aus der Schmelze bildenden Si-Primärkristalle zu groß und stangen-/lamellenartiger werden.

Je nach Anteil Titan (Ti) und/oder Silizium (Si) lässt sich in breiten Grenzen die Macrohärte - beispielsweise bis über 550 HV bei AlSi50Ti30 - steuern, wobei dennoch eine verstärkte Neigung zur Rissbildung vermieden wird. Gegebenenfalls vorteilhaft wirkt sich Beigabe kleiner Mengen Nicken (Ni) im Bereich 1 bis 15 Gew. % und/oder Kupfer (Cu) im Bereich 1 bis 10 Gew. % aus.

Als sehr vorteilhaft hat es sich weiterhin herausgestellt, dem Legierungspulver einen Hochtemperaturschmierstoff wie beispielsweise Bornitrit (BN) beizugeben, wodurch der Einsatz in Hochleistungsmotoren und Gas-/Wasserstoffmotoren begünstigt wird. Dabei wird das Beschichtungspulver mit einem sehr feinen Bornitrit-Staub so aufbereitet, dass die Legierungspulverkörner vollständig von BN umhüllt werden. Zweckmäßig kann es gemäß eines weiteren Ausführungsbeispieles auch sein, einen zweiten Pulverturm bzw. eine zweite Pulverdüse zur gleichzeitigen Beförderung des Basislegierungspulvers und des BN vorzusehen und beide erst kurz vor/bei Aufbringung zu mischen.

Beim Erstarren der Schmelze nach dem Beschichten bilden sich in der Schicht kleine, als Schmiertaschen wirkende, aus Bornnitrit bestehende Inseln, welche bei betriebsbedingtem Verschleiß immer wieder freigelegt werden. Über die Lebensdauer der beschichteten Fläche wird so eine ständige Schmierwirkung erreicht. Ein Anteil von 5 bis 10 gew.-% ist in der Regel ausreichend, wobei ggf. bis zu 20 gew.-% BN beigemischt werden können. Auf gleiche Art und Weise können andere Hochtemperaturschmierstoffe - wie beispielsweise Graphit, B₂O₃ und/oder Co/Cr₂O₃ - dem Pulverwerkstoff zugegeben werden.

Eine weitere Verschleißbeständigkeit der Gefügematrix kann weiterhin durch Zugabe von Hartstoffpartikeln erreicht werden. Beispielsweise lässt sich SiC und/oder B₄C als Verschleißschutzträger gewichtsanteilig bis zu 30 %, insbesondere 5 bis 20 %, einlagern. In Verbindung mit einem Kraftstoff wie Gas oder Wasserstoff bzw. bei Hochleistungsmotoren übernimmt B₄C durch seine Oxidation zu B₂O₃ auch die Rolle eines Festschmierstoffes.

Die Beschichtung erfolgt - wie in Fig. 3 dargestellt - mittels einer Beschichtungslanze 32, welche eine Zuführung 37 für das Legierungspulver sowie einen Lichtleiter 33 zur Einkopplung eines Laserstrahles umfasst. Als Laser wird ein Diodenlaser oder ein Festkörperlaser wie Nd:YAG-Laser mit einer Leistung von ca. 3kW verwendet. Das Legierungspulver wird durch die Zuführung 37 einer Düse 38 zugeführt, aus der ein Pulverstrahl 36 austritt; der aus dem Lichtleiter 33 austretende Laserstrahl wird mittels einer mehrere optische Elemente - schematisch und beispielhaft mit 34a, 34b angedeutet - fokussiert. Die Beschichtungslanze 32 ist relativ zum Bauteil 30 drehbar und/oder verschieblich, so dass eine gezielte bereichsweise Beschichtung des Bauteiles 30 möglich ist; ggf. ist der Fokus des Laserstrahls 35 und/oder die Düse 38 verstellbar,.

Das aus der Düse 38 austretende Legierungspulver wird in Richtung des zu beschichtenden Bauteiles versprüht, wobei es zumindest teilweise durch die Hitze des Laserstrahles aufgeschmolzen wird. Der Pulverstrahl 36 wird dabei in die Nähe des Laserstrahles 35 oder durch diesen hindurch geführt. Der Pulverstrahl tritt derart aus der Düse 38 aus, dass beim Auftreffen auf die zu beschichtende Bauteiloberfläche 31a des Bauteiles 30 der erforderliche Bereich mit der gewünschten Menge Legierungspulver beaufschlagt wird. Der Fokus 35a des Laserstrahles 35 wird dabei so eingestellt, dass er genau auf der Bauteiloberfläche liegt; falls die Erhitzung hier zu stark ist, kann es auch vorteilhaft sein, die Beschichtungslanze 32 derart zu führen, dass die Bauteiloberfläche oberhalb oder unterhalb des Fokus 35a zu liegen kommt. Die Energiedichte im Brennfleck des Laserstahles beträgt dabei ca. 10⁴ W/cm².

Es erfolgt ein kombiniertes Auf-/Einbringen des Legierungspulvers im zu beschichtenden Bereich - dem Ventilsitzbereich. Vorliegend erfolgt ein Einlegieren im 1/10 mm-Bereich verbunden mit einem Aufbringen einer einige Millimeter, ca. 2-3 mm, dicken Schicht; die mit Figur 2 gezeigte und beschriebene Verschleißschutzschicht ist auf diese Weise fest im Grundmaterial verankert.

Während des Beschichtungsvorganges wird das Bauteil - der Zylinderkopf - zweckmäßigerweise gekühlt. Dabei wird ein Kompromiss zwischen einer schnellen Wärmeabfuhr zur Verhinderung eines zu weiten Aufschmelzens des Grundwerkstoffes, zwischen einem idealen Gradientenverlauf zur Ausbildung des gewünschten Gefüges und zwischen einem langsamen Abkühlen und geringen Temperaturdifferenzen zur Vermeidung von Rissen gefunden.

Um die Bildung unerwünschter Oxide zu vermeiden, erfolgt der gesamte Beschichtungsvorgang unter Schutzgasatmosphäre wie beispielsweise unter Argon oder Stickstoff. Der Pulverwerkstoff wird mit Schutzgas verdüst, wobei das Schutzgas in der Zuführung 37 mitgeführt oder in einer separaten Leitung zum Bereich der Düse 38 geleitet wird.

Alternativ zur beschriebenen Aufbringung des Legierungspulvers kann das Legierungspulver auch beispielsweise in Form einer Paste auf den zu beschichtenden Bereich aufgebracht werden. Die Beschichtungslanze umfasst dann lediglich die Lasereinrichtung und gegebenenfalls eine Schutzgaszuführungseinrichtung wodurch sie baulich stark vereinfacht ist.

Der zu Beschichtung vorgesehene Zylinderkopfrohling wird insgesamt mit einem gewissen Aufmaß gefertigt, so dass nachfolgend eventuell bei der Beschichtung auftretender Wärmeverzug in der Endbearbeitung ausgeglichen werden kann. Die Vorbearbeitung der zu beschichtenden Ventilsitzbereiche erfolgt mit einem gewissen Untermaß, da dort eine Schicht aufgebracht wird. Während der Beschichtung des Ventilsitzbereiches 31a, 31b, 31c, 31d verfährt die Beschichtungslanze 32 mit einer Lineargeschwindigkeit von bis zu 3 m/min und wird dabei entsprechend gedreht. Es werden mehrere aneinanderliegende Raupen - je nach breite ein bis zwei - mit einem Überlappungsgrad von ca. 30-50% aufgetragen. Abschließend wird der beschichtete Bereich spanend endbearbeitet.

## Patentansprüche

1. Verfahren zur Beschichtung eines aus einer Aluminium-Legierung bestehenden Bauteiles, insbesondere des Ventilsitzbereiches (31a, 31b, 31c, 31d) eines Zylinderkopfes (30) einer Brennkraftmaschine unter Verwendung eines Legierungspulvers, das
- 10-70 gew.-%, insbesondere 20-50 gew.-% Silizium (Si) sowie 5-50 gew.-%, insbesondere 10-40 gew.-% Titan (Ti), Rest Aluminium (Al) und gegebenenfalls
- bis zu 25 gew.-%, insbesondere 1-15 gew.-% Nickel (Ni) und/oder bis zu 20 gew.-%, insbesondere 1-10 gew.-% Kupfer (Cu), und gegebenenfalls
- Bornitrit (BN), Graphit, B₂O₃ und/oder Co/Cr₂O₂ gewichtsanteilig mit zusammen bis zu 20 %, insbesondere mit 5-10 %, und gegebenenfalls
- SiC und/oder B₄C gewichtsanteilig mit zusammen bis zu 30 %, insbesondere 5-20 %,
enthält, mittels eines Hochenergiestrahls, insbesondere eines Laserstrahls (35), wobei das Legierungspulver (36) zumindest teilweise von der festen in die schmelzflüssige Phase umgewandelt und in einem Schmelzbad auf die Bauteiloberfläche auf-/eingebracht wird, worauf sich beim folgenden Erstarrungsprozess in der Gefügegrundmatrix eine hochschmelzende intermetallische Al-Ti Phase (20) mit eingelagerten Si-Partikeln (22) ausbildet.

2. Verfahren nach Anspruch 1, **dadurch gekennzeichnet, dass** das Legierungspulver mittels einer geeigneten eine Düse (38) umfassenden Pulverfördereinrichtung, welche mit dem Laserstrahl (35) zusammenwirkt, auf die Bauteiloberfläche aufgebracht wird, indem das Pulver im Laserstrahl (35) oder zumindest in dessen Nähe wenigstens teilweise aufgeschmolzen wird.

3. Verfahren nach einem der Ansprüche 1 oder 2, **dadurch gekennzeichnet, dass** das Bauteil (30) während des Beschichtens gekühlt wird.

4. Verfahren nach einem der Ansprüche 1 oder 2, **dadurch gekennzeichnet, dass** die Beschichtung unter Schutzgasatmosphäre erfolgt.

## Claims

1. A method of coating an aluminium-alloy component, especially the valve seat region (31a, 31b, 31c, 31d) of a cylinder head (30) of an internal combustion engine, using an alloy powder which contains
- 10-70 wt.%, especially 20-50 wt.% of silicon (Si) and 5-50 wt.%, especially 10-40 wt.% titanium (Ti), remainder aluminium (Al), and if required
- up to 25 wt.%, especially 1-15 wt.% nickel (Ni) and/or up to 20 wt.%, especially 1-10 wt.% copper (Cu) and if required
- boron nitrite (BN), graphite, B₂O₃ and/or Co/Cr₂O₂ in proportions by weight totalling up to 20%, especially 5-10% and optionally
- SiC and/or B₄C in proportions by weight totalling up to 30%, especially 5-20%, the alloy powder being applied by a high-energy beam, especially a laser beam (35), wherein the powder (36) is at least partly converted from the solid to the molten phase and is deposited or incorporated in a molten pool on the surface of the component, so that during the subsequent solidification process a high-melting intermetallic Al-Ti phase (20) with incorporated Si particles (22) forms in the primary structural matrix.

2. A method according to claim 1, **characterised in that** the alloy powder is applied to the component surface by a suitable powder-conveying device comprising a nozzle (38) and co-operating with the laser beam (35), **in that** the powder is at least partly melted in or at least near the laser beam (35).

3. A method according to claim 1 or 2, **characterised in that** the component (30) is cooled during the coating process.

4. A method according to claim 1 or 2, **characterised in that** coating is effected in an inert atmosphere.

## Revendications

1. Procédé de formation d'un revêtement d'un composant en alliage d'aluminium, en particulier de la zone de siège de soupape (31a, 31b, 31c, 31d) d'une tête de cylindre (30) d'un moteur à combustion interne, en utilisant une poudre d'alliage comprenant
- de 10 à 70 % en poids, et notamment de 20 à 50 % en poids de silicium (Si), ainsi que de 5 à 50 % en poids, et notamment de 10 à 40 % en poids de titane (Ti) le reste étant, de l'aluminium (Al) et le cas échéant
- jusqu'à 25 % en poids, en particulier de 1 à 15 % en poids de nickel (Ni), et/ou jusqu'à 20 % en poids, et notamment de 1 à 10 % en poids de cuivre (Cu), et le cas échéant
- du nitrure de bore (BN), du graphite, du B₂O₃ et/ou du Co/Cr₂O₂ en proportion du poids ensemble jusqu'à 20 %, notamment 5 à 10 %, et le cas échéant
- du SiC et/ou du B₄C en proportion du poids ensemble jusqu'à 30 %, notamment de 5 à 20 %, et
selon lequel
la poudre d'alliage (36) est transformée au moins partiellement de la phase solide à la phase liquide de fusion à l'aide d'un faisceau de grande puissance, notamment d'un rayon laser (35), et est appliquée/introduite dans un bain de fusion à la surface du composant, à la suite de quoi une phase Al-Ti (20) intermétallique réfractaire se forme avec des particules Si (22) stockées lors du procédé de solidification suivant dans la matrice de base de la texture.

2. Procédé selon la revendication 1
**caractérisé en ce que**
la poudre d'alliage est appliquée à la surface du composant à l'aide d'un transporteur de poudre approprié comprenant une buse (38) et agissant conjointement avec le rayon laser (35) en faisant fondre au moins partiellement la poudre dans le rayon laser (35) ou au moins à proximité de ce rayon.

3. Procédé selon l'une quelconque des revendications 1 ou 2
**caractérisé en ce que**
le composant (30) est refroidi pendant l'application du revêtement.

4. Procédé selon l'une quelconque des revendications 1 ou 2
**caractérisé en ce que**
le revêtement est effectué sous atmosphère contrôlée.
